# EUROPÄISCHE PATENTSCHRIFT

(11) **EP 0 129 088 B1**
(45) Veröffentlichungstag und Bekanntmachung des Hinweises auf die Patenterteilung: **20.05.1987**
(21) Anmeldenummer: 84105859.7
(22) Anmeldetag: 23.05.1984
(51) Int. Cl.: C25B 11/06

(54) **Kathode für wässrige Elektrolysen**
Cathode for aqueous electrolysis
Cathode pour électrolyses aqueuses

(30) Priorität: 21.06.1983 DE 3322169
(43) Veröffentlichungstag der Anmeldung: 27.12.1984
(73) Patentinhaber: SIGRI GmbH, D-8901 Meitingen (DE)
(72) Erfinder: Debrodt, Heiner, Dr.-Ing., D-8851 Nordendorf (DE)

## Beschreibung

Gegenstand der Erfindung ist eine Kathode für eine wässerige Elektrolyse, z.B. für die Elektrolyse wässeriger Lösungen von Alkalichloriden zur Gewinnung von Chlor, Alkalilauge und Wasserstoff, die aus einem Träger aus Nickel oder nickelbeschichtetem Stahl und einer die Oberfläche des Trägers wenigstens zu einem Teil bedeckenden Beschichtung besteht. Die Beschichtung ist aus mehreren übereinander angeordneten Teilschichten gebildet und besteht im wesentlichen aus Rutheniumoxid und Nickeloxid.

Für die Elektrolyse wässeriger Lösungen bei Temperaturen nicht wesentlich oberhalb der Raumtemperatur sind Titananoden bekannt geworden, die mit Oxiden aus der Gruppe der Platinmetalle und von passivierbaren Metallen enthaltenden Gemischen beschichtet sind, z.B. einem Gemisch aus 30 Mol.% Rutheniumoxid und 70 Mol.% Titanoxid (DE-AS 16 71 422). Die Anoden haben eine vergleichsweise geringe Überspannung und sind einfach zu handhaben, da sich der Elektrodenabstand während des Elektrolyseprozesses nicht ändert. Bei diesen Elektrolyseprozessen bestehen die Kathoden im allgemeinen aus Stahl, Nickel oder nickelplattiertem Stahl und es ist auch bekannt, die Kathoden zur Verbesserung der Stabilität und Senkung der Wasserstoffüberspannung mit einem Platinmetall zu beschichten, z.B. die Beschichtung von Kathodenkörpern aus rostfreiem Stahl oder Nickel mit metallischem Ruthenium (DE-OS 27 34 084), wobei eine den Trägerkörper umschließende Metallschicht durch galvanische Abscheidung oder durch ein CVD-Verfahren erzeugt wird. Bei einem anderen Verfahren wird auf dem Trügerkörper durch Elektroplattierung oder durch thermische Zersetzung salzhaltiger Präzipitate eine rutheniumhaltige Schicht hergestellt (DE-OS 28 11 472). Man beschichtet dabei die Oberfläche des Trägers mit einer Lösung oder Suspension einer Rutheniumverbindung, z.B. Rutheniumhydroxid, Rutheniumchlorid, Rutheniumoxid oder Rutheniumsulfid, verdampft das Lösungs- oder Dispersionsmittel und zersetzt die Verbindung durch Erhitzen in einer nichtoxidierenden Atmosphäre auf etwa 1200⁰C. Für die Herstellung von Brennstoffzellen, die nicht für elektrolytische Prozesse verwendet werden, ist es schließlich bekannt, die Oberfläche der Kathode mit einer Schicht zu versehen, die metallisches Ruthenium und einen Spinell enthält. Stand der Technik (Artikel 54(3)EPÜ) ist schließlich eine Kathode, die mit Nickeloxid und dem Oxid eines Platinmetalls, vor allem Rutheniumoxid beschichtet ist (EP-A2-0 129 734). Die Beschichtung besteht aus mehreren Teilschichten, die nacheinander auf den Träger aufgetragen werden. Die Beschichtungslösung enthält außer gelösten Metallverbindungen ein Ätzmittel, mit dem chemisch weniger beständige Komponenten aus den Teilschichten vor deren Oxidation gelöst werden. Da die Beschichtungslösungen für die einzelnen Teilschichten einer Beschichtung gleich sind, ist die Zusammensetzung der Beschichtung über ihre gesamte Dicke im wesentlichen konstant.

Die Beschichtung kathodischer Trägerstrukturen befriedigt nicht immer, da häufig die Wasserstoffüberspannung bei längerer Benutzung der Kathode ansteigt und die Überspannung unter vielen Bedingungen vergleichsweise zu groß ist. Der Erfindung liegt daher die Aufgabe zugrunde, eine beschichtete Kathode zu schaffen, die gegen die Elektrolyten und die Elektrolyseprodukte beständig ist und eine kleinere Überspannung gegen Wasserstoff hat.

Die Aufgabe wird mit einer Kathode der eingangs genannten Art gelöst, deren Beschichtung aus Teilschichten unterschiedlicher Zusammensetzung gebildet ist, wobei der relative Anteil des Nickeloxids von der dem Träger benachbarten Teilschicht zu der die Oberfläche der Beschichtung bildenden Teilschicht von Teilschicht zu Teilschicht abnimmt und der relative Anteil des Rutheniumoxids in dieser Richtung entsprechend zunimmt.

Es ist bekannt, aus einem Trägerkörper aus Titan bestehende Anoden mit einem Platinmetalloxid allein oder im Gemisch mit anderen Oxiden zu beschichten. Die anodischen Beschichtungen galten als unbrauchbar für Kathoden, die deshalb mit metallischem Platin oder einem Element der Platingruppe beschichtet wurden. Bestand die primäre Beschichtung der Kathode aus einer oxidischen oder einer anderen salzartigen Verbindung, so wurden die Verbindungen durch eine besondere Wärmebehandlung zu Metall reduziert (DE-OS 28 11 472). Überraschend wurde gefunden, däß ein mit Rutheniumoxid und Nickeloxid beschichteter Trägerkörper aus Nickel oder nickelbeschichtetem Stahl, dessen Beschichtung einen Konzentrationsgradienten aufweist, eine kleinere Überspannung gegen Wasserstoff und eine bessere Beständigkeit aufweist, als metallbeschichtete Kathoden.

Der Träger der erfindungsgemäßen Kathode besteht entsprechend den vorgegebenen Bedingungen des Elektrolyseprozesses aus porösen oder massiven Platten, Stäben oder Rohren aus Nickel oder nickelbeschichtetem Stahl. Die auf der Oberfläche des Trägers abgeschiedene und diese wenigstens zu einem Teil bedeckende Schicht aus Ruthenium- oxid und Nickeloxid besteht aus mehreren übereinander angeordneten Teilschichten, die zusammen die Beschichtung bilden. Das Mengenverhältnis der Oxide in den einzelnen Teilschichten ist verschieden. Durch die Unterteilung der Beschichtung in mehrere Teilschichten wird eine sehr gute Haftung und zugleich eine lange Lebensdauer erzielt. Die dem Träger benachbarte Teilschicht enthält mehr Nickel- als Rutheniumoxid und die dem Elektrolyten zugewandte die Oberfläche der Beschichtung bildende Teilschicht mehr Rutheniumals Nickeloxid. Bevorzugt werden für diese Teile der Beschichtung Teilschichten mit einem Gehalt von 70 bis 95 % Nickeloxid und 30 bis 5 % Rutheniumoxid bzw. 5 bis 25 % Nickeloxid und 95 bis 75 % Rutheniumoxid. Die Dicke der Beschichtung beträgt 1 bis 10, vorzugsweise 2 bis 5 µm und die Anzahl der Teilschichten 3 bis 5, so daß die durchschnittliche Dicke einer Teilschicht etwa 0,2 bis 3 µm beträgt. In diesem Bereich ist die kathodische Aktivität besonders günstig, bei guter mechanischer Beständigkeit der Schicht.

Zur Herstellung der Kathode wird ein Trägerkörper aus der Gruppe Nickel, vernickelter Stahl mit Nickel- und Rutheniumsalz in verschiedenen Mengenverhältnissen enthaltenden Lösungen beschichtet beispielsweise mit salzsauren ethanolischen Lösungen von Nickelnitrat und Rutheniumchlorid. Das Lösungsmittel wird durch Trocknen entfernt und der Körper in Luft auf etwa 450 bis 550° C erhitzt. Dabei bildet sich eine im wesentlichen aus Nickeloxid und Rutheniumoxid bestehende Teilschicht, deren Dicke der Menge der auf die Trägeroberfläche aufgebrachten Lösung proportional ist. Der Zyklus wird dann drei- bis fünfmal mit Lösungen verschiedener Zusammensetzung wiederholt, so daß eine aus drei bis fünf Teilschichten verschiedener Zusammensetzung bestehende Beschichtung gebildet wird.

Die Erfindung wird im folgenden anhand von Zeichnungen und Beispielen erläutert. Es zeigen -
Fig. 1 - das Kathodenpotential erfindungsgemäßer Kathoden als Funktion der Stromdichte,
Fig. 2 - Vergleich der Kathodenpotentiale verschiedener Kathoden,
Fig. 3 - die Zeitabhängigkeit des Kathodenpotentials erfindungsgemäßer Kathoden.

### Beispiel 1

Ein sandgestrahltes handelsübliches Nickelblech 50 mm x 50 mm mit einer Dicke von 1 mm wurde einseitig mit einer Lösung beschichtet, deren Zusammensetzung wie folgt war: 15,6 mg Ni(N0₃)₂ und 2,6 mg RuCl₃, entsprechend 80 Gew.% Ni/20 Gew.% Ru, 75 µl Ethanol und 50 µl konz. Salzsäure. Das Blech wurde getrocknet und in einem Muffelofen unter Luftsauerstoff auf 500' C erhitzt, die Haltezeit betrug 10 min. Zur Herstellung der zweiten Schicht wurde eine Lösung aufgetragen, enthaltend 7,8 mg Ni(N0₃)₂ und 15 mg RuCI₃, entsprechend 25 Gew.% Ni/75 Gew.% Ru, in 75 ul Ethanol und 25 µl konz. HCI. Das Blech wurde getrocknet und wie oben beschrieben erhitzt.

Dann wurde eine dritte Schicht aus einer Lösung von 3,9 mg Ni(N0₃)₂ und 20 mg RuC1₃ in 75 gl Ethanol und 25 µl konz. HCI, entsprechend 11 Gew.% Ni/89 Gew.% Ru aufgebracht und getempert.

### Beispiel 2

Ein Streckmetallgitter aus V4A Stahl wurde sandgestrahlt und in einem Watts-Elektrolyten galvanisch vernickelt; die Schichtdicke betrug etwa 5 µm. Auf den vernickelten Trägerkörper wurden wie in Beispiel 1 beschrieben drei Teilschichten aus Nickeloxid und Rutheniumoxid aufgetragen.

Das Potential der Kathoden nach Beispiel 1 (Kreis) und 2 (Dreieck) wurde in einer 20 %igen wässerigen Lösung von NaOH bei 70cC als Funktion der Stromdichte gemessen. Die Bezugselektrode war eine gesättigte Kalomelelektrode. Zum Vergleich wurde das Kathodenpotential eines sandgestrahlten Edelstahlblechs (1), eines Nickelblechs (2), eines Platinblechs (3) und der beschichteten Nickelkathode nach Beispiel 1 (4) bestimmt (Fig. 2). Das kleine und mit steigender Stromdichte vergleichsweise geringfügig wachsende Potential der erfindungsgemäßen Kathode bedarf keiner weiteren Erläuterung. Das Potential ist praktisch auch unabhängig von der Betriebszeit, wie Messungen bei einer Stromdichte von 5 kA/m² zeigen (Fig. 3), Kreis - Kathode nach Beispiel 1, Dreieck - Kathode nach Beispiel 2.

## Patentansprüche

1. Kathode für eine wässerige Elektrolyse, bestehend aus einem Träger aus Nickel oder nickelbeschichtetem Stahl und einer die Oberfläche des Trägers wenigstens zu einem Teil bedeckenden, aus mehreren übereinander angeordneten Teilschichten gebildete Beschichtung aus Rutheniumoxid und Nickeloxid, wobei das Mengenverhältnis der Oxide in den Teilschichten verschieden ist und der relative Anteil des Nickeloxids von der dem Träger benachbarten Teilschicht zu der die Oberfläche des Beschichtung bildenden Teilschicht von Teilschicht zu Teilschicht abnimmt.

2. Kathode nach Patentanspruch 1,
dadurch gekennzeichnet,
daß die dem Träger benachbarte Teilschicht 70 bis 95 Gew.% Nickeloxid und 30 bis 5 Gew.°o Rutheniumoxid enthält.

3. Kathode nach den Patentansprüchen 1 und 2,
dadurch gekennzeichnet,
daß die dem Elektrolyten zugekehrte Teilschicht 5 bis 25 Gew.% Nickeloxid und 95 bis 75 Gew.% Rutheniumoxid enthält.

4. Kathode nach den Patentansprüchen 1 bis 3,
dadurch gekennzeichnet,
daß die Dicke der Beschichtung 1 bis 10 um beträgt.

5. Kathode nach den Patentansprüchen 1 bis 4,
dadurch gekennzeichnet,
daß die Beschichtung aus 3 bis 5 Teilschichten besteht.

## Revendications

1°) Cathode pour une électrolyse en milieu aqueux, se composant d'un support en nickel ou d'un acier revêtu de nickel et d'un revêtement d'oxyde de ruthénium et d'oxyde de nickel recouvrant au moins partiellement la surface du support et se composant de plusieurs couches partielles superposées, caractérisée en ce que le rapport quantitatif des oxydes des couches partielles est différent et la fraction relative d'oxyde de nickel de la couche partielle voisine du support va en diminuant de couche partielle en couche partielle jusqu'à la couche partielle formant la surface du revêtement.

2°) Cathode selon la revendication 1, caractérisée en ce que la couche partielle voisine du support contient entre 70 et 95 % en poids d'oxyde de nickel et entre 30-5 % en poids d'oxyde de ruthénium.

3") Cathode selon les revendications 1 et 2, caractérisée en ce que la couche partielle située du côté de l'électrolyte contient entre 5 et 25 % en poids d'oxyde de nickel et entre 95-75 % en poids d'oxyde de ruthénium.

4-) Cathode selon les revendications 1 à 3, caractérisée en ce que l'épaisseur du revêtement est de 1 à 10 microns.

5') Cathode selon les revendications 1 à 4, caractérisée en ce que le revêtement se compose de 3 à 5 couches partielles.

## Claims

1. Cathode for an aqueous electrolysis, consisting of a nickel or nickel coated steel support and a coating of ruthenium oxide and nickel oxide formed of several component layers arranged over one another, covering the surface of the support at least partially, with the molar ratio of the oxides in the component layers being different and the relative amount of nickel oxide decreasing from component layer to component layerfrom the component layer adjoining the support to the component layer forming the surface of the coating.

2. Cathode according to Claim 1, characterised in that the component layer adjoining the support contains 70 to 95% by weight nickel oxide and 30 to 5% by weight ruthenium oxide.

3. Cathode according to Claims 1 and 2, characterised in that the component layer directed towards the electrolyte contains 5 to 25% by weight nickel oxide and 95 to 75% by weight ruthenium oxide.

4. Cathode according to Claims 1 to 3, characterised in that the thickness of the coating amounts to 1 to 10 µm.

5. Cathode according to Claims 1 to 4, characterised in that the coating consists of 3 to 5 component layers.
